# DEMANDE DE BREVET EUROPEEN

(11) **EP 0 728 869 A1**
(43) Date de publication de la demande: **28.08.1996**
(21) Numéro de dépôt: 95400388.5
(22) Date de dépôt: 23.02.1995
(51) Int. Cl.: E01C 13/08

(54) **Sous-couche, notamment pour gazon synthétique**

(71) Demandeur: SCREG, F-78065 Saint Quentin-En-Yvelines Cédex (FR)
(72) Inventeur: Thomassey, Bernard, F-70210 Melicourt (FR)
(74) Mandataire: Jacobson, Claude

(57) **Abrégé**

Cette sous-couche, notamment pour gazon synthétique, est caractérisée en ce qu'elle comprend un mélange de mousse de caoutchouc à cellules fermées et de particules bi- ou tridimensionnelles de caoutchouc recyclé broyé, ce mélange étant aggloméré par un liant.

Application aux revêtements de terrains de sport.

## Description

La présente invention est relative à une sous-couche, notamment pour gazon synthétique. Elle s'applique en particulier à la réalisation de terrains de sport.

Pour éviter l'entretien coûteux du gazon naturel, lié aux intempéries et à l'utilisation qui en est faite, en particulier sur les terrains de sport, on utilise de plus en plus souvent des revêtements synthétiques ayant l'aspect du gazon.

Une solution couramment utilisée consiste à poser des plaques de gazon synthétique lestées par du sable sur des couches de base du type dalles en béton ou enrobés bitumineux.

Ces couches de base ont pour inconvénient de ne pas refléter les propriétés intrinsèques du gazon naturel telle qu'une forte souplesse ou des qualités de drainage.

L'invention a pour but de fournir une sous-couche qui permette de s'affranchir de ces inconvénients, c'est-à-dire qui soit souple, drainante et résistante à la traction, et ce avec un prix de revient faible.

A cet effet, l'invention a pour objet une sous-couche, notamment pour gazon synthétique, caractérisée en ce qu'elle comprend un mélange de mousse de caoutchouc à cellules fermées et de particules bi- ou tridimensionnelles de caoutchouc recyclé broyé, ce mélange étant aggloméré par un liant.

La sous-couche pour gazon synthétique suivant l'invention peut comporter une ou plusieurs des caractéristiques suivantes :
- les particules de caoutchouc recyclé broyé présentent des aspérités sur leurs surfaces ;
- les particules bi- ou tridimensionnelles de caoutchouc recyclé broyé comprennent des particules de caoutchouc étiré obtenues par broyage dans un broyeur à marteaux ;
- le liant est un polymère à base de polyuréthanne ;
- l'épaisseur de la sous-couche est comprise entre 8 et 14 mm, et est de préférence égale à 10 mm ; et
- la densité de la sous-couche est de l'ordre de 0,5.

Un exemple de réalisation de l'invention va maintenant être décrit.

La sous-couche pour gazon synthétique selon l'invention est composée de deux constituants à base de caoutchouc recyclé agglomérés par un liant.

Un premier constituant est de la mousse de caoutchouc à cellules fermées, du type utilisé dans les sièges de voitures automobiles haut de gamme. Cette mousse est broyée et possède des qualités de souplesse élevée.

Des particules de caoutchouc recyclé étiré constituent le deuxième constituant. Ces particules sont obtenues par un procédé de broyage dans un broyeur à marteaux connu en soi.

Les particules de caoutchouc étiré ont un corps de forme bi- ou tridimensionnelle dont les surfaces possèdent des aspérités. Elles sont plus longues que larges ; leur longueur est de l'ordre de 0,5 à 8 mm, et elles passent à travers un tamis à ouvertures de 8 mm. Ces particules étirées ont des propriétés analogues à celles de ressorts, c'est-à-dire qu'elles possèdent une bonne résistance à la traction et à l'enfoncement et sont en outre très souples, en tout cas nettement plus que d'autres types de particules de caoutchouc recyclé, notamment que des "aiguillettes" à corps unidimensionnel obtenues en grattant des pneus usagés avec une brosse métallique rotative.

Le liant utilisé ici est par exemple un prépolymère de polyuréthanne.

Ce mélange à trois constituants peut être mis en forme par moulage ou extrusion sous forme d'une couche de 60 à 80 mm d'épaisseur qui est ensuite refendue en couches d'épaisseur comprise entre 8 à 14 mm, et de préférence de 10 mm environ. Ces couches sont ensuite enroulées en rouleaux. Les couches obtenues ont une densité de l'ordre de 0,5.

Grâce notamment aux surfaces à aspérités des particules de caoutchouc étiré, la sous-couche obtenue contient une certaine quantité de vide qui lui permet d'être drainante.

D'autre part, une telle sous-couche possède à la fois une grande résistance mécanique et une forte souplesse, puisque la mousse est très souple et les particules étirées sont résistantes à la traction et à l'enfoncement et sont en outre, également souples.

La sous-couche ainsi obtenue possède ainsi trois caractéristiques essentielles requises pour un terrain de sport : être à la fois résistante, souple et drainante.

De plus, le procédé d'obtention des particules étirées est d'un faible prix de revient, notamment du fait que les broyeurs à marteaux n'ont pas besoin d'être affutés, et du fait qu'il suffit d'utiliser une proportion relativement faible de mousse, qui est le constituant relativement coûteux.

En outre, la manipulation des rouleaux destinés à former la sous-couche est aisée puisqu'ils sont de faible densité ; ils sont déroulés sur une couche de fondation réalisée en matériaux poreux tel qu'un béton poreux ou un enrobé bitumineux drainant.

La sous-couche selon la présente invention peut être appliquée à d'autres réalisations que celles de terrains de sport, comme par exemple à des aires de jeux d'enfants.

## Revendications

1. Sous-couche, notamment pour gazon synthétique, caractérisée en ce qu'elle comprend un mélange de mousse de caoutchouc à cellules fermées et de particules bi- ou tridimensionnelles de caoutchouc recyclé broyé, ce mélange étant aggloméré par un liant.

2. Sous-couche selon la revendication 1, caractérisée en ce que les particules de caoutchouc recyclé broyé présentent des aspérités sur leurs surfaces.

3. Sous-couche selon la revendication 1 ou 2, caractérisée en ce que les particules bi- ou tridimensionnelles de caoutchouc recyclé broyé comprennent des particules de caoutchouc étiré obtenues par broyage dans un broyeur à marteaux.

4. Sous-couche selon l'une quelconque des revendications 1 à 3, caractérisée en ce que le liant est un polymère à base de polyuréthanne.

5. Sous-couche selon l'une quelconque des revendications 1 à 4, caractérisée en ce que l'épaisseur de la sous-couche est comprise entre 8 et 14 mm, et est de préférence égale à 10 mm.

6. Sous-couche selon l'une quelconque des revendications 1 à 5, caractérisée en ce que la densité de la sous-couche est de l'ordre de 0,5.
